# FASCICULE DE BREVET EUROPEEN

(11) **EP 0 208 625 B1**
(45) Date de publication et mention de la délivrance du brevet: **17.02.1988**
(21) Numéro de dépôt: 86420138.9
(22) Date de dépôt: 27.05.1986
(51) Int. Cl.: D21C 9/16

(54) **Traitement de pâtes papetières chimiques par le peroxyde d'hydrogène en vue de leur blanchiment**
Behandlung von chemischen Papierpulpen mit Wasserstoffperoxid im Hinblick auf ihre Bleichung
Treatment of chemical pulps with hydrogen peroxide in order to bleach them

(30) Priorité: 29.05.1985 FR 8508291
(43) Date de publication de la demande: 14.01.1987
(73) Titulaire: ELF ATOCHEM S.A., 92800 Puteaux (FR)
(72) Inventeur: Dubreux, Bernard, F-69340 Francheville-Le-Bas (FR)

(56) Documents cités:
- FR-A- 2 038 056
- FR-A- 2 537 177
- TAPPI JOURNAL, vol. 65, no. 8, septembre 1982, pages 107-111, Atlanta, Georgia, US; M. RUHANEN et al.: "First-stage bleaching of softwood kraft pulp with peroxide, instead of chlorine"
- ABSTRACT BULLETIN OF THE INSTITUTE OF PAPER CHEMISTRY, vol. 55, no. 8, février 1985, page 936, abrégé no. 8870, Appleton, Wisconsin, US; A. ABOU-STATE et al.: "Effects of pH on hydrogen peroxide bleaching of kraft pulp from bagasse"

## Description

La présente invention concerne le traitement de pâtes papetières chimiques par le peroxyde d'hydrogène en vue de leur blanchiment.

Les pâtes papetières chimiques ou pâtes cellulosiques écrues obtenues par cuisson des matières cellulosiques selon les procédés dits au sulfite, au sulfate ou procédé Kraft, à la soude ou au carbonate, demandent à être blanchies pour que les produits en dérivant aient les qualités qu'exige leur destination.

Le taux de lignine de la pâte, traduit par la profession en indice KAPPA, détermine pratiquement la quantité globale d'agent de blanchiment chimique à mettre en œuvre.

Le blanchiment pourra être assuré d'une façon d'autant plus efficace et économique dans un nombre limité d'étapes que l'indice KAPPA initial sera plus faible.

Les procédés de cuisson cités plus haut ne permettent malheureusement pas d'atteindre directement un indice KAPPA de faible valeur sans dégradation prononcée des propriétés mécaniques des fibres cellulosiques.

L'application du chlore et de ses dérivés à caractère oxydant ne permet pas non plus, directement à partir de pâtes chimiques de bois résineux, d'abaisser l'indice KAPPA de celles-ci à des valeurs avoisinant 10 sans que se forment des effluents fortement colorés, polluants et corrosifs.

Dans le cas encore de bois résineux le peroxyde d'hydrogène, agent oxydant non chloré dont la mise en oeuvre est la plus aisée, appliqué en milieu alcalin directement sur les pâtes chimiques, ne conduit qu'à des indices KAPPA compris entre 20 et 25 environ.

Un prétraitement en milieu acide tel que décrit par exemple dans la demande de brevet japonais N_{°} 76.102103 ou la demande de brevet français publiée sous l_{'}e N_{°} 2 520 397 ramène cette valeur à 15-20 mais soulève les difficultés déjà signalées dues aux effluents par suite de l'alternance d'étapes en bain acide et en bain alcalin qu'implique la technique proposée.

Le traitement selon la présente invention n'implique pas les inconvénients des procédés connus et procure des pâtes dont l'indice KAPPA peut aller . jusqu'à être inférieur à 10 à partir de pâtes chimiques de bois résineux avec une efficacité très élevée de l'agent chimique mis en œuvre, le peroxyde d'hydrogène.

Il est caractérisé en ce que la pâte chimique de bois résineux est soumise à l'action du peroxyde d'hydrogène à une température comprise entre 90°C et 100°C, en deux étapes, la première effectuée à un pH compris entre 8,5 et 9,5, en présence d'au moins un agent séquestrant des ions métalliques choisi parmi les séquestrants azotés et les séquestrants dérivés des acides polyphosphoriques et poylphosphoniques, en quantité égale au moins à 3 g/I de bain, de façon à consommer une quantité en poids de peroxyde d'hydrogène comprise entre 0,3% et 2,5%en poids de la pâte sèche, la seconde effectuée à un pH au moins égal à 11, en présence d'au moins 3·10⁻³ atome-gramme de magnésium sous forme d'hydroxyde de magnésium Mg (OH)_{z} pour cent grammes de pâte sèche pour consommer du peroxyde d'hydrogène au cours de cette seconde étape de façon à ce que la consommation pondérale totale de peroxyde d'hydrogène au cours des deux étapes soit comprise entre 2% et 5% du poids de la pâte sèche.

La nature de l'agent chimique capable d'atteindre les valeurs de pH définies pour la première étape n'est pas critique, l'agent chimique alcalinisant choisi ne devant toutefois être ni oxydé ni réduit par le peroxyde d'hydrogène.

Plusieurs de ces agents chimiques peuvent être simultanément mis en oeuvre à la condition de ne pas réagir entre eux.

L'hydroxyde de sodtum èt le carbonate de sodium répondent à la définition ci-dessus, comme aussi, et de préférence) le tripolyphosphate de sodium, le sel, de sodium de l'acide éthylènediaminetétracétique et le sel de sodium de l'acide diéthylènetriaminepentaacétique.

Il est préférable que le pH conserve au cours de cette première étape une valeur la plus constante possible, ce qui est réalisable par des techniques connues, par exemple l'emploi de tampons ou l'introduction continue ou intermittente d'un ou plusieurs agents chimiques tels que définis ci-dessus.

Parmi les agents séquestrants des ions métalliques qui conviennent à l'invention, le tripolyphosphate de sodium, le sel de sodium de l'acide éthylènediaminetétracétique et le sel de sodium de l'acide diéthylènetriaminepentaacétique sont employés de préférence.

Ces trois composés, pris isolément ou en mélange peuvent donc agir en même temps comme alcalinisant et comme séquestrant.

La durée de la première étape est généralement inférieure à 4 heures.

Parmi les agents alcalins pouvant convenir pour atteindre le pH choisi dans la deuxième étape, l'hydroxyde de sodium et le carbonate de sodium conviennent particulièrement bien.

Dans cette deuxième étape l'hydroxyde de magnésium peut être introduit en l'état ou formé au sein du bain de traitement à partir d'un sel de magnésium comme le chlorure, le nitrate ou le sulfate, dont l'anion est inerte vis-à-vis du peroxyde d'hydrogène.

La durée de la deuxième étape est généralement comprise entre 2 et 5 heures.

La consistance n'est pas un facteur critique pour la réalisation des deux étapes du traitement selon l'invention. Pour des raisons pratiques et économiques il est toujours préférable que la consistance soit comprise entre 3% et 5% et mieux entre 5% et 15%.

Dans la première comme dans la deuxième étape, la quantité de peroxyde d'hydrogène engagée est bien entendu au moins égale à la quantité devant être consommée et est au plus égale généralement à 5% en poids du poids de pâte sèche, de préférence à 3,5% environ.

Après la première étape du traitement de l'invention, la pâte peut être séparée d'une façon habituelle de la liqueur du bain et soumise d'une manière connue à une extraction alcaline avant la seconde étape du traitement.

Cette extraction alcaline, généralement pratiquée à une température de l'ordre de 90° à 120° C, est effectuée de préférence dans la majorité des cas. Elle reste toutefois facultative et peut même avantageusement ne pas être réalisée en particulier lorsque les conditions choisies pour effectuer la première étape sont telles que le peroxyde d'hydrogène mis en oeuvre dans celle-ci est consommé pratiquement en totalité.

Lorsque les liqueurs des bains des deux étapes sont séparées de la pâte, elles peuvent respectivement être avantageusement utilisées pour contribuer à la constitution de chacun de ces bains dans leur composition initiale.

La pâte traitée selon l'invention peut être blanchie selon des procédés usuels, dont l'économie et l'efficacité se trouvent améliorées.

Les conditions définies pour la réalisation de la première étape sont celles qui permettent l'obtention après la seconde étape de pâtes chimiques d'indice KAPPA le plus généralement inférieur à 15 lorsque la pâte chimique à traiter est de la pâte chimique de bois résineux, et une économie globale du traitement particulièrement intéressante que traduit par exemple une efficacité élevée du peroxyde d'hydrogène.

Celle-ci est désignée dans ce qui suit par le terme Ef défini comme étant égal à:
H₂O₂ consommé étant la quantité globale de peroxyde d'hydrogène consommé en % en poids du poids de pâte sèche, A KAPPA la différence entre la valeur de l'indice KAPPA de la pâte non traitée et la valeur de l'indice KAPPA de la pâte traitée selon l'invention.

Les exemples suivants illustrent le traitement de l'invention. Ils sont donnés à titre indicatif mais non limitatif.

Dans chacun des exemples les quantités des divers composés impliqués sont exprimées en pour cent en poids du poids de la pâte sèche. Echappe bien entendu à cette remarque la consistance de la pâte.

Dans chacun des exemples les conditions sont telles que, comme défini plus haut, le pH dans la première étape est compris entre 8,5 et 9,5, le pH dans la deuxième étape comme d'ailleurs dans l'exemple comparatif est au moins égal à 11.

### Exemple 1 :

Une pâte chimique de bois résineux d'indice KAPPA égal à 28,5 est traitée durant 2 h à 90°C à la consistance de 5% en présence de 3,4% de peroxyde d'hydrogène H₂O₂ et de 41,4% de tripolyphosphate de sodium TPP.

La consommation de H₂O₂ est ainsi de 1,9% dans cette première étape.

Après extraction alcaline pratiquée durant 1 h à 90°C en présence de 20% d'hydroxyde de sodium NaOH, la pâte, à la consistance de 5%, est soumise à 90°C et durant 2 heures, à l'action de 2,7% de H₂O₂ en présence de 3,2% de NaOH et 0,5% d'hydroxyde de magnésium Mg (OH)₂.

La consommation de H₂O₂ atteint ainsi 1,5% dans cette deuxième étape.

La consommation globale de H₂O₂ est de 3,4% tandis que l'indice KAPPA de la pâte traitée n'est plus que de 12,5 et que Ef. atteint 4,7.

### Exemple 2 (comparatif):

La même pâte que dans l'exemple 1 est soumise, à 90°C et durant 2 heures, à l'action de 3,4% de H₂O₂ en présence de 4% de NaOH et 0,6% de Mg (OH)₂, la consistance étant de 5%.

La consommation de H₂O₂ est alors totale mais l'indice KAPPA de la pâte traitée est encore de 25, donc seulement légèrement inférieur à sa valeur initiale.

Ef. est près de 5 fois moins élevé que dans l'exemple 1.

### Exemple 3:

La même pâte que dans l'exemple 1, à la même consistance que dans cet exemple, subit
- une première étape dans les conditions suivantes:
   température: 90° C
   durée: 2 heures
   H₂O₂: 1,7%
   TPP: 17,2%
- une extraction alcaline dans les conditions de l'exemple 1,
- une seconde étape dans les conditions suivantes:
   température: 90° C
   durée: 3 heures
   H₂0₂: 1,7%
   NaOH: 2,0%
   Mg(OH)₂:0,3%

La consommation de H₂0₂ dans la première étape est de 1 %, dans la deuxième étape de 1,2%, l'indice KAPPA de la pâte traitée n'est plus que de 12,5 et Ef. est 7,5 fois plus élevé que dans l'exemple 2.

### Exemple 4:

Une pâte chimique de bois résineux d'indice KAPPA égal à 33 est traitée à la consistance de 5%, à 90° et durant 1 heure en présence de 0,6% de H₂O₂ et de 17,2% de TPP.

La consommation de H₂0₂ est alors totale.

La pâte, à la même consistance et sans extraction alcaline, est soumise dans une deuxième étape à l'action de 2,7% de H₂0₂ en présence de 4% de NaOH et de 0,25% de Mg (OH)_{z}, à 90°C durant 5 h.

La consommation de H₂O₂ est encore totale.

L'indice KAPPA de la pâte traitée est 3 fois plus faible qu'avant traitement et Ef. est d'environ 7.

### Exemple 5:

En procédant comme dans l'exemple 3 mais en pratiquant l'extraction alcaline à 120°C au lieu de 90° C, l'indice KAPPA de la pâte traitée est de 10,5 avec une consommation globale de H₂O₂ de 2,0%. Ef. est alors de près de 9,0.

### Exemple 6:

La pâte chimique à traiter de l'exemple 4, à une consistance de 10%, subit
- une première étape dans les conditions suivantes:
   température: 90°C
   durée: 2 heures
   H₂O₂: 0,7%
   TPP: 3%
   et sans extraction alcaline intermédiaire,
- une étape dans les conditions suivantes, toujours à la consistance de 10%:
   température: 90° C
   durée: 4 heures
   H₂O₂: 3,4%
   Na₂CO₃: 21 %
   Mg (ON)₂: 0,6%

La consommation de H₂O₂ dans la première étape est de 0,3%, elle est totale dans la seconde étape.

Après traitement la pâte a un indice KAPPA de 15 et Ef. est égal à 5.

### Exemple 7:

L'exemple 4 est répété, mais le pH dans la première étape est atteint grâce à l'acide éthylènediaminetétracétique et la soude et est maintenu à 9,5 par addition de NaOH.

Les résultats de l'exemple 4 sont pratiquement retrouvés.

## Revendications

1. Traitement de pâtes papetières chimiques de bois résineux par le peroxyde d'hydrogène en vue de leur blanchiment, caractérisé en ce que ladite pâte est soumise à l'action du peroxyde d'hydrogène à une température comprise entre 90°C et 100°C, en deux étapes, la première effectuée à un pH compris entre 8,5 et 9,5 en présence d'au moins un agent séquestrant des ions métalliques choisi parmi les séquestrants azotés et les séquestrants dérivés des acides polyphosphoriques et poly- phosphoniques en quantité égale au moins à 3 g/I de bain, de façon à consommer une quantité en poids de peroxyde d'hydrogène comprise entre 0,3% et 2,5% du poids de la pâte sèche, la seconde effectuée à un pH au moins égal à 11 en présence d'au moins 3-10-³ atome-gramme de magnésium sous forme d'hydroxyde de magnésium, pour cent grammes de pâte sèche pour consommer du peroxyde d'hydrogène au cours de cette seconde étape de façon que la consommation pondérale totale de peroxyde d'hydrogène au cours des deux étapes soit comprise entre 2% et 5% du poids de la pâte sèche.

2. Traitement selon la revendication 1, caractérisé en ce que le pH dans la première étape est atteint au moyen d'au moins un agent chimique choisi parmi l'hydroxyde de sodium, le carbonate de sodium, le tripolyphosphate de sodium, le sel de sodium de l'acide éthylènediaminetétracétique, le sel de sodium de l'acide diéthylènetriaminepentaacétique.

3. Traitement selon l'une des revendications 1 et 2, caractérisé en ce que le pH est maintenu constant au cours de la première étape.

4. Traitement selon l'une des revendications 1 à 3, caractérisé en ce que l'agent séquestrant est choisi parmi le tripolyphosphate de sodium, le sel de sodium de l'acide éthylènediaminetétracétique, le sel de sodium de l'acide diéthylènetriaminepentaacétique.

5. Traitement selon l'une des revendications 1 à 4, caractérisé en ce que le pH dans la7 deuxième étape est atteint au moyen d'un agent alcalin choisi parmi l'hydroxyde de sodium et le carbonate de sodium.

6. Traitement selon l'une des revendications 1 à 5, caractérisé en ce que la quantité en poids de peroxyde d'hydrogène consommé dans la première étape est comprise entre 0,5% et 2% du poids de la pâte sèche.

7. Traitement selon la revendication 6, caractérisé en ce que la quantité totale en poids de peroxyde d'hydrogène consommé au cours des deux étapes est comprise entre 2% et 3,5% du poids de la pâte sèche.

8. Traitement selon l'une des revendications 1 à 7, caractérisé en ce que la quantité pondérale de peroxyde d'hydrogène engagé dans chacune des deux étapes n'excède pas 5,0% du poids de la pâte sèche.

9. Traitement selon la revendication 8, caractérisé en ce que la quantité de peroxyde d'hydrogène n'excède pas 3,5% du poids de la pâte sèche dans chacune des deux étapes.

## Patentansprüche

1. Behandlung chemischer Papiermassen aus Nadelholz mit Wasserstoffperoxid zu Bleichzwekken, dadurch gekennzeichnet, dass die Papiermasse der Einwirkung von Wasserstoffperoxid bei einer Temperatur zwischen 90°C und 100°C in zwei Schritten ausgesetzt wird, einem ersten Schritt, der bei einem pH zwischen 8,5 und 9,5 in Gegenwart von wenigstens einem Maskierungsagens für Metallionen in einer Menge von wenigstens 3 g/I des Bades durchgeführt wird, das ausgewählt wird aus den stickstoffhaltigen Maskierungsmitteln und den von den Polyphosphorsäuren und den Polyphosphonsäuren abgeleiteten Maskierungsmitteln, so dass eine Gewichtsmenge an Wasserstoffperoxid zwischen 0,3 und 2,5 Gew.-% der trockenen Papiermasse verbraucht wird, und einem zweiten Schritt, der bei einem pH von wenigstens 11 und in Gegenwart von wenigstens 3·10⁻³ Grammatomen Magnesium in Form des Magnesiumhydroxids auf 100 g der trockenen Papiermasse durchgeführt wird, um im Verlauf des zweiten Schritts Wasserstoffperoxid zu verbrauchen, so dass der gesamte Gewichtsverbrauch an Wasserstoffperoxid im Verlauf der beiden Schritte zwischen 2 und 5 Gew.-% der trockenen Papiermasse liegt.

2. Behandlung nach Anspruch 1, dadurch gekennzeichnet, dass der pH im ersten Schritt mit Hilfevon wenigstens einem chemischen Agens erreicht wird, das ausgewählt wird aus Natriumhydroxid, Natriumcarbonat, Natriumtripolyphosphat, dem Natriumsalz der Ethylendiamintetraessigsäure und dem Natriumsalz der Diethylentriaminpentaessigsäure.

3. Behandlung nach einem der Ansprüche 1 und 2, dadurch gekennzeichnet, dass der pH im Verlauf des ersten Schritts konstant gehalten wird.

4. Behandlung nach einem der Ansprüche 1 bis 3, dadurch gekennzeichnet, dass das Maskierungsagens ausgewählt wird aus Natriumpolyphosphat, dem Natriumsalz der Ethylendiamintetraessigsäure und dem Natriumsalz der Diethylentriaminpentaessigsäure.

5. Behandlung nach einem der Ansprüche 1 bis 4, dadurch gekennzeichnet, dass der pH im zweiten Schritt mit Hilfe eines alkalischen Agens, ausgewählt aus Natriumhydroxid und Natriumcarbonat, erreicht wird.

6. Behandlung gemäss einem der Ansprüche 1 bis 5, dadurch gekennzeichnet, dass die Gewichtsmenge an Wasserstoffperoxid, die im ersten Schritt verbraucht wird, zwischen 0,5 und 2 Gew.- % der trockenen Papiermasse beträgt.

7. Behandlung nach Anspruch 6, dadurch gekennzeichnet, dass die gesamte Gewichtsmenge an Wasserstoffperoxid, die im Verlauf der beiden Schritte verbraucht wird, zwischen 2 und 3,5 Gew.-% der trockenen Papiermasse beträgt.

8. Behandlung nach einem der Ansprüche 1 bis 7, dadurch gekennzeichnet, dass die in jedem der beiden Schritte eingesetzte Gewichtsmenge an Wasserstoffperoxid 5 Gew.-% der trockenen Papiermasse nicht übersteigt.

9. Behandlung nach Anspruch 8, dadurch gekennzeichnet, dass die Menge an Wasserstoffperoxid in jedem der beiden Schritte 3,5 Gew.-% der trockenen Papiermasse nicht übersteigt.

## Claims

1. Treatment of pulps in chemical paper manufacture from resinous wood by hydrogen peroxide in order to bleach them, characterized in that the said pulp is subjected to the action of hydrogen peroxide between 90°C and 100°C in two stages, the first effected at a pH between 8.5 and 9.5 in the presence of at least one metallic ion sequestrating agent chosen from the nitrogenous sequestrants and the sequestrants derived from polyphosphoric and polyphosphonic acids, in a quantity equal to at least 3 g/I of the bath, in a manner to consume an amount of hydrogen peroxide, by weight, between 0.3% and 2.5% of the dry pulp weight, the second effected at a pH at least equal to 11 in the presence of at least 3 x 10-³ gram-atoms of magnesium, in the form of magnesium hydroxide, per hundred grams of dry pulp to consume the hydrogen peroxide in the course of this second stage in such a way that the total consumption of hydrogen peroxide by weight in the course of the two stages should be between 2% and 5% of the weight of the dry pulp.

2. Treatment according to Claim 1, characterized in that the pH in the first stage is obtained with the help of at least one chemical agent chosen from sodium hydroxide, sodium carbonate, sodium tripolyphosphate, the sodium salt of ethylenediaminetetraacetic acid, and the sodium salt of diethylenetriaminepentaacetic acid.

3. Treatment according to one of Claims 1 and 2, characterized in that the pH is maintained constant during the first stage.

4. Treatment according to one of Claims 1 to 3, characterized in that the sequestrating agent is chosen from sodium tripolyphosphate, the sodium salt of ethylenediaminetetraacetic acid, or the sodium salt of diethylenetriaminepentaacetic acid.

5. Treatment according to one of Claims 1 to 4, characterized in that the pH in the second stage is obtained by means of an alkaline agent chosen from sodium hydroxide and sodium carbonate.

6. Treatment according to one of Claims 1 to 5, characterized in that the amount of hydrogen peroxide, by weight, consumed in the first stage is between 0.5% and 2% of the dry pulp weight.

7. Treatment according to Claim 6, characterized in that the total amount of hydrogen peroxide, by weight, consumed in the course of the two stages is between 2% and 3.5% of the dry pulp weight.

8. Treatment according to one of Claims 1 to 7, characterized in that the amount of hydrogen peroxide, by weight, used in each of the two stages does not exceed 5% of the dry pulp weight.

9. Treatment according to Claim 8, characterized in that the amount of hydrogen peroxide does not exceed 3.5% of the dry pulp weight in each of the two stages.
